# EUROPÄISCHE PATENTSCHRIFT

(11) **EP 1 039 577 B1**
(45) Veröffentlichungstag und Bekanntmachung des Hinweises auf die Patenterteilung: **20.07.2005**
(21) Anmeldenummer: 00105636.5
(22) Anmeldetag: 16.03.2000
(51) Int. Cl.: H01Q 17/00, H01Q 15/24, E06B 3/66, E06B 5/18

(54) **Radarabsorbierende Verbundglasscheibe**
Radar absorbing laminated glazing
Vitrage feuilleté absorbant les radiations radar

(30) Priorität: 26.03.1999 DE 19913827; 25.06.1999 DE 19929081
(43) Veröffentlichungstag der Anmeldung: 27.09.2000
(73) Patentinhaber: EADS Deutschland GmbH, 85521 Ottobrunn (DE)
(72) Erfinder: Frye, Andreas, Dr., 28816 Stuhr (DE); Kebel, Robert, 27339 Riedl (DE); Gerke, Heimfried, Dr., 28199 Bremen (DE)

(56) Entgegenhaltungen:
- EP-A- 0 677 888
- EP-A- 0 681 340
- DE-A- 3 918 383
- DE-A- 4 101 074
- US-A- 5 358 787

## Beschreibung

Die Erfindung betrifft eine radarabsorbierende Verbundglasscheibe, bestehend aus wenigstens drei miteinander verbundenen Glasschichten, wobei im Bereich der Außenscheibe eine Schicht von parallelen drahtförmigen elektrischen Leitern vorgesehen ist, die in einem bestimmten Winkel zur Polarisationsrichtung der einfallenden elektromagnetischen Strahlung angeordnet sind.

Eine ähnliche Bauweise einer Fensterverglasung mit radarabsorbierenden Eigenschaften ist bereits aus der DE 42 27 032 C1 bekannt geworden. Diese besteht aus einer Außenscheibe, die als zusammengefügte Doppelscheibe ausgeführt sein kann, in der eine Schicht mit parallel verlaufenden drahtförmigen Leitern angeordnet ist. Die Verglasung ist nach dem Prinzip des Jaumannabsorbers aufgebaut, d.h. der im Bereich der Außenscheibe reflektierte Anteil der einfallenden elektromagnetischen Strahlung wird derjenige Anteil der Strahlung, der von der im Abstand von etwa ¼ der Betriebswellenlänge angeordneten Reflexionsschicht auf der Innenscheibe überlagert, wobei aufgrund der Gegenphasigkeit beider Anteile eine Auslöschung stattfindet. Die beschriebene Verglasung hat sich in der Anwendung bewährt. Bei der Herstellung derartiger Verglasungen ergibt sich jedoch das Problem, dass die beiden Schichten, die jeweils einen definierten Anteil der einfallenden elektromagnetischen Strahlung reflektieren, in einem größeren Abstand angeordnet werden müssen, der in der Regel eine zweischichtige Verglasung mit eingeschlossener Luftschicht erfordert. Außerdem ist es nicht in jedem Anwendungsfall erwünscht, dass eine metallische Reflexionsschicht auf einer der Scheiben aufgebracht ist, da hierdurch der Grad der Transparenz der Verglasung beeinflusst wird.

Ein weiteres Beispiel für eine solche Verbundglasscheibe ist in EP 0 681 340 offenbart.

Aus der US-A 5 358 787 (D1) ist eine radarabsorbierende Verbundglasscheibe offenbart, die zwei leitfähigen Schichten zwischen insgesamt drei Glasschichten aufweist und wobei dort der Abstand der leitfähigen Schichten entsprechend dem Prinzip des Jaumann-Absorbers gewählt wurde.

Die leitfähigen Schichten sind als Gold oder Indium-Zinn-Oxid-Filme ausgebildet. Der Abstand der Metallschichten ist so gewählt, dass die Verbundglasscheibe nach dem Jaumann-Prinzip arbeiten kann. Nachteilig an dieser bekannten Ausführung einer radarabsorbierenden Verbundglasscheibe ist die Beeinträchtigung der Transparenz im sichtbaren Bereich durch die flächig aufgebrachten metallischen Schichten.

Aufgabe der Erfindung ist es deshalb, eine radarabsorbierende Verbundglasscheibe zu schaffen, die eine kompaktere Bauweise erlaubt und eine höhere Transparenz gegenüber bekannten Ausführungsformen aufweist, die leicht herstellbar und als Fertigprodukt kontrollierbar ist, und die in einem einzigen Verbundglas eine Anpassung an die am Einbauort gegebenen Verhältnisse ermöglicht.

Diese Aufgabe wird dadurch gelöst, dass zwei Schichten fadenförmiger elektrischer Leiter zwischen den Scheiben eines dreischichtigen Verbundglases angeordnet sind, deren Abstand so bemessen ist, dass sowohl die nach außen wie nach innen abgestrahlten Anteile der einfallenden elektromagnetischen Strahlung sich in der Phase um n x λ/4 (λ = Wellenlänge) unterscheiden, wobei der Abstand der einzelnen fadenförmigen Leiter in der ersten Schicht kleiner oder gleich dem Abstand der einzelnen fadenförmigen Leiter in der zweiten Schicht ist. Weitere Ausgestaltungsformen der Erfindung sind in den Unteransprüchen beschrieben.

Die besonderen Vorteile der erfindungsgemäßen Bauweise liegen einmal darin, dass gegenüber der bekannten Bauform eine wesentlich dünnere Ausführung der radarabsorbierenden Verbundglasscheibe erzielt wird, die sich auch durch vereinfachte Herstellbarkeit auszeichnet, und zum anderen darin, dass aufgrund der phasenschiebenden Eigenschaft jeder der beiden Leiterschichten sowohl die in Einfallsrichtung der elektromagnetischen Strahlung reflektierten Anteile ausgelöscht werden und zum anderen sich auch die transmittierten Anteile der Strahlung aufgrund des gewählten Abstandes zwischen der äußeren und der inneren Schicht der fadenförmigen elektrischen Leiter gegenseitig aufheben. Deshalb wird neben einer hohen Reflexionsdämpfung auch eine hohe Transmissionsdämpfung erzielt, da der Durchmesser der fadenförmigen elektrischen Leiter dünn ausgebildet sein kann und somit nur einen minimalen Bruchteil der Gesamtfläche der Verbundglasscheibe einnimmt (eine hohe Transparenz der Verbundglasscheibe für sichtbares Licht wird erzielt).

Ein Ausführungsbeispiel der Erfindung ist in der Zeichnung schematisch vereinfacht dargestellt und wird im folgenden näher beschrieben.

Die einzige Figur der Zeichnung zeigt einen Schnitt durch eine Verbundglasscheibe mit drei Scheiben (1, 2, 3), die mittels nicht näher bezeichneten Klebeschichten miteinander verbunden sind. In den Klebeschichten sind eine erste Schicht A und eine zweite Schicht B aus parallelen fadenförmigen elektrischen Leitern L vorgesehen.

Bei einer Dimensionierung der Verbundglasscheibe für eine Betriebsfrequenz von 1 GHz ergeben sich folgende vorteilhafte Bemaßungen. Die Dicke der äußeren Scheibe 1 beträgt etwa 3 - 6 mm, die der mittleren Scheibe 2 etwa 10 - 18 mm und die der inneren Scheibe 3 etwa 3 - 6 mm. Der Abstand d zweier benachbarter elektrischer Leiter L der ersten Schicht A wird im Bereich 10 - 22 mm gewählt. Der Abstand d zweier benachbarter elektrischer Leiter L der Schicht B beträgt 16 - 22 mm. Der Durchmesser der fadenförmigen elektrischen Leiter L soll kleiner als 0,1 mm sein, damit die optische Transparenz nicht wesentlich eingeschränkt wird.

Die Dimensionierung des Abstandes d der parallel verlaufenden fadenförmigen elektrischen Leiter und deren Winkel zur Polarisationsrichtung der einfallenden elektromagnetischen Strahlung S beeinflussen wesentlich die Intensität der Reflexionsunterdrückung. Unter der Voraussetzung, dass die erfindungsgemäße Fensterverglasung das Funktionsprinzip des bekannten Jau-mannabsorbers benutzt, erfolgt die dazu erforderliche Abstimmung der Amplituden und Phasen der jeweiligen Anteile der elektromagnetischen Strahlung mittels des Abstandes der fadenförmigen Leiter L untereinander und mittels des Abstandes der ersten Schicht A zu der zweiten Schicht B, welcher durch die Dicke der mittleren Scheibe bestimmt ist.

Aus der Dimensionierung der genannten Abstände ergibt sich auch der Reflexionsfaktor der Verbundglasscheibe. Im Rahmen der vorgeschlagenen Dimensionierung wird ein Oberflächenwellenwiderstand im Bereich von 40 bis 800 Ω/ erreicht. Dabei wird ein Anteil R_{A} von kleiner oder gleich 40 % der einfallenden elektromagnetischen Strahlung S wieder reflektiert. Von dem durch die erste Schicht A hindurchtretenden Anteil T_{A} der Strahlung S wird an der zweiten Schicht B ebenso ein gleichgroßer Anteil R_{B} reflektiert, der zu dem im Bereich der ersten Schicht A reflektierten Anteil R_{A} der elektromagnetischen Strahlung S gegenphasig ist. Damit sind die Bedingungen für eine Absorption nach dem Jaumannprinzip erfüllt. Auch die von den beiden Schichten A und B transmittierten Anteile der elektromagnetischen Strahlung S unterliegen der Bedingung der Gegenphasigkeit und löschen sich demzufolge aus.

Der durch die parallelen fadenförmigen elektrischen Leiter L erzeugte Reflexionsfaktor ist stark abhängig von der Polarisationsrichtung der einfallenden elektromagnetischen Strahlung. Aus diesem Grund sind die Leiter L im Ausführungsbeispiel im Bereich um 45° zur Polarisationsrichtung angeordnet. Die Lage der Leiter L innerhalb der Verbundglasscheibe ist beim Herstellungsprozess leicht an die Anforderungen anpassbar. Die Anpassung an die Verhältnisse am Einbauort erfolgt dadurch, dass der optimale Drehwinkel zur vorherrschenden Polarisationsrichtung eingestellt wird. Die parallel verlaufenden fadenförmigen Leiter L wirken dabei ähnlich wie eine homogene Widerstandsschicht und weisen darüber hinaus einen definierten und einstellbaren Oberflächenwiderstand auf.

Der Abstand d der fadenförmigen Leiter L untereinander beeinflusst den äquivalenten Flächenwiderstand der Fensterverglasung. Wird bei einer Betriebswellenlänge von 1 GHz der Abstand d kleiner als 10 mm gewählt, ergibt sich ein zu niedriger Flächenwiderstand. Bei großem Drahtabstand (d > 30 mm) wirkt die Anordnung nicht mehr homogen, da die Leiter L als diskrete Strahlungselemente zu wirken beginnen. Dadurch verschlechtert sich zunehmend die Reflexionsunterdrückung.

Der Durchmesser der fadenförmigen elektrischen Leiter L wird möglichst klein gewählt. Bei einem Durchmesser im Bereich von 0,1 bis 0,01 mm ergibt sich eine hervorragende optische Transparenz der Verbundglasscheibe. Die Verarbeitung dieser dünnen fadenförmigen Leiter ist noch mit vertretbarem Aufwand möglich.

In der angegebenen Dimensionierung und der vorgeschlagenen Anordnung wirken die fadenförmigen elektrischen Leiter L nicht wie eine Anordnung flächig verteilter diskreter Strahlungselemente, die aufgrund ihrer Frequenzselektivität schmalbandig wirksam sind. Die Gesamtheit der fadenförmigen elektrischen Leiter L wirkt vielmehr als homogene Schicht mit genau definierter Oberflächenleitfähigkeit und besitzt darüber hinaus noch den Vorteil der hohen optischen Transparenz. Im Detail ist natürlich davon auszugehen, dass der einzelne fadenförmige elektrische Leiter L ähnlich einer mittels der einfallenden elektromagnetischen Strahlung angeregten, rundstrahlenden Antenne arbeitet.

Die erste Schicht A weist dabei einen negativen Phasengang auf, wodurch sich die elektrisch wirksame Reflexionsebene etwas nach außen verschiebt. Die zweite Schicht B weist einen positiven Phasengang auf, der dazu führt, dass sich der (virtuelle) Ort der elektrisch wirksame Reflexionsebene bezüglich der Verbundglasscheibe nach innen verschiebt. Dieser besondere Vorteil der erfindungsgemäßen Lösung wird durch die Wechselwirkung der Drähte der Schicht B mit den Drähten der Schicht A erreicht. Die Phasenlage der von der Schicht B abgestrahlten Anteile der elektromagnetischen Strahlung wird durch die charakteristischen Merkmale der Schicht A beeinflusst, d. h., dass die Eigenschaft der Phasenverschiebung an den beiden Schichten nur dann auftritt, wenn beide Schichten aus fadenförmigen elektrischen Leitern bestehen. Der Abstand λ/4 der beiden Schichten A und B versteht sich in diesem Zusammenhang als der elektrisch wirksame Abstand zwischen den (virtuellen) Orten, an denen die Schichten aufgrund der beschriebenen Phasenverschiebungen wirksam werden. Aufgrund dieser Eigenschaft ist ein tatsächlicher Abstand zwischen den Schichten A und B möglich, der deutlich kleiner als das Maß λ/4 der Betriebswellenlänge ist, obwohl bezüglich der elektrischen Wirksamkeit ein λ/4-Abstand vorliegt. Somit beträgt im Ausführungsbeispiel der Abstand der Schicht A zur Schicht B real 12 bis 20 mm gegenüber einem Wert von λ/4 von 72 mm. Die Maßgabe nach Jaumann wird somit als Wirkprinzip angewendet und dient nicht zur Festlegung der geometrischen Orte der Schichten A und B.

Darüber hinaus muss bei der Dimensionierung auch die Dielektrizitätskonstante des Glasmaterials berücksichtigt werden. Im Ausführungsbeispiel wurde dabei von Floatglas mit einem ε_{R} von 5,5 bis 7,5 ausgegangen.

Das erfindungsgemäße radarabsorbierende Verbundglas lässt sich auf einfache Weise an die örtlichen Gegebenheiten bei Gebäuden anpassen. Es ist jedoch nicht ausgeschlossen, diese Bauweise auch bei beweglichen Geräten wie Kraftfahrzeugen oder Flugzeugen zur Anwendung zu bringen.

## Patentansprüche

1. Radarabsorbierende Verbundglasscheibe, bestehend aus wenigstens drei miteinander verbundenen Glasschichten (1,2, 3), wobei im Bereich der Außenscheibe (1) eine erste Schicht (A) von parallelen fadenförmigen elektrischen Leitern (L) vorgesehen ist, die in einem bestimmten Winkel (α) zur Polarisationsrichtung der einfallenden elektromagnetischen Strahlung angeordnet sind, **gekennzeichnet durch** folgende Merkmale
a) zwischen der äußeren Scheibe (1) und der mittleren Scheibe (2) ist die erste Schicht (A) paralleler fadenförmiger elektrischer Leiter (L) angeordnet und zwischen der mittleren Scheibe (2) und der inneren Scheibe (3) ist eine zweite Schicht (B) fadenförmiger elektrischer Leiter (L) vorgesehen,
b) der Abstand der Schichten (A, B) ist so bemessen, dass sich sowohl die von den beiden Schichten nach außen reflektierten (R_{A},R_{B}) wie die nach innen abgestrahlten (T_{A}, T_{B}) Anteile der einfallenden elektromagnetischen Strahlung in der Phase um jeweils n x λ/4 (λ = Wellenlänge) so unterscheiden, daß sie sich gegenseitig aufheben,
c) der Abstand (d) der einzelnen fadenförmigen elektrischen Leiter (L) der ersten Schicht (A) ist kleiner oder gleich dem Abstand der einzelnen fadenförmigen Leiter der zweiten Schicht (B).

2. Radarabsorbierende Verbundglasscheibe nach Anspruch 1, **dadurch gekennzeichnet, dass** die Längsachsen der parallelen fadenförmigen elektrischen Leiter (L) in einem bestimmten Winkel (α) zur Polarisationsrichtung der einfallenden elektromagnetischen Strahlung, vorzugsweise im Bereich von 20° bis 90° angeordnet werden.

3. Radarabsorbierende Verbundglasscheibe nach Anspruch 1, **dadurch gekennzeichnet, dass** bei einer Frequenz von 1 GHz der Abstand (d) in der ersten Schicht (A) 10 - 22 mm und in der zweiten Schicht (B) 16 - 22 mm beträgt.

4. Radarabsorbierende Verbundglasscheibe nach wenigstens einem der Ansprüche 1 bis 3, **dadurch gekennzeichnet, dass** die Abstände der fadenförmigen Leiter (L) der Schichten (A und B) so gewählt werden, dass sich ein Flächenwiderstand des Verbundglases im Bereich von 40 bis 800 Ω/□ ergibt.

## Claims

1. Radar-absorbing laminated glass pane, consisting of at least three glass layers (1, 2, 3) that are connected together, with there being provided in the region of the outer pane (1) a first layer (A) of parallel filamentary electrical conductors (L) arranged at a certain angle (α) in relation to the direction of polarization of the incident electromagnetic radiation, **characterised by** the following features
a) the first layer (A) of parallel filamentary electrical conductors (L) is arranged between the outer pane (1) and the central pane (2), and a second layer (B) of filamentary electrical conductors (L) is provided between the central pane (2) and the inner pane (3);
b) the distance between the layers (A, B) is dimensioned so that both the portions (R_{A}, R_{B}) of the incident electromagnetic radiation that are reflected outwards from the two layers and the portions (T_{A}, T_{B}) of the incident electromagnetic radiation that are radiated inwards differ in phase by in each case n x λ/4 (λ = wavelength) in such a way that they cancel each other out;
c) the distance (d) between the individual filamentary electrical conductors (L) of the first layer (A) is smaller than or equal to the distance between the individual filamentary conductors of the second layer (B).

2. Radar-absorbing laminated glass pane according to claim 1, **characterised in that** the longitudinal axes of the parallel filamentary electrical conductors (L) are arranged at a certain angle (α) in relation to the direction of polarization of the incident electromagnetic radiation, preferably in the range of 20° to 90°.

3. Radar-absorbing laminated glass pane according to claim 1, **characterised in that** given a frequency of 1 GHz the distance (d) in the first layer (A) amounts to 10 - 22 mm and in the second layer (B) amounts to 16 - 22 mm.

4. Radar-absorbing laminated glass pane according to at least one of claims 1 to 3, **characterised in that** the distances between the filamentary conductors (L) of the layers (A and B) are selected so that a surface resistance of the laminated glass in the range of 40 to 800 Ω/□ results.

## Revendications

1. Vitrage feuilleté absorbant les rayonnements radar, comprenant au moins trois couches de verre (1, 2, 3) reliées les unes aux autres, avec dans la zone de la vitre extérieure (1) une première couche (A) de conducteurs électriques filaires parallèles (L) disposés selon un angle (α) déterminé par rapport au sens de polarisation du rayonnement électromagnétique incident,
**caractérisé en ce que**
a) la première couche (A) de conducteurs électriques filaires parallèles (L) est disposée entre la vitre extérieure (1) et la vitre centrale (2) et une deuxième couche (B) de conducteurs électriques filaires parallèles (L) entre la vitre centrale (2) et la vitre intérieure (3),
b) la distance des couches (A, B) est dimensionnée de telle sorte qu'aussi bien les parties (R_{A}, R_{B}) du rayonnement électromagnétique incident réfléchies vers l'extérieur que les parties (T_{A}, T_{B}) de celui-ci réfléchies vers l'intérieur se distinguent l'une de l'autre dans la phase de respectivement n x λ/4 (λ = longueur d'onde), de telle sorte qu'elles s'éliminent réciproquement, et
c) la distance (d) des différents conducteurs électriques filaires (L) de la première couche (A) est inférieure ou égale à la distance des différents conducteurs électriques filaires (L) de la deuxième couche (B).

2. Vitrage feuilleté absorbant les rayonnements radar selon la revendication 1,
**caractérisé en ce que**
les axes longitudinaux des conducteurs électriques filaires parallèles (L) sont disposés selon un angle (α) déterminé par rapport au sens de polarisation du rayonnement électromagnétique incident, de préférence de l'ordre de 20° à 90°.

3. Vitrage feuilleté absorbant les rayonnements radar selon la revendication 1,
**caractérisé en ce que**
pour une fréquence de 1 GHz la distance (d) dans la première couche (A) est de 10 - 22 mm et dans la deuxième couche (B) de 16 - 22 mm.

4. Vitrage feuilleté absorbant les rayonnements radar selon au moins l'une des revendications 1 à 3,
**caractérisé en ce que**
les distances des conducteurs filaires (L) des couches (A et B) sont choisies pour obtenir une résistance superficielle du verre feuilleté de l'ordre de 40 à 800 Ω/□.
